# EUROPÄISCHE PATENTANMELDUNG

(11) **EP 4 502 235 A1**
(43) Veröffentlichungstag der Anmeldung: **05.02.2025**
(21) Anmeldenummer: 23189555.8
(22) Anmeldetag: 03.08.2023
(51) Int. Cl.: C25B 1/04, C25B 11/031, C25D 5/14, C25D 7/06, C25B 11/051, C25B 11/052, C25B 11/089, C25D 3/56

(54) **KATHODE FÜR DIE ERZEUGUNG VON WASSERSTOFF SOWIE VERFAHREN ZUR HERSTELLUNG DER KATHODE**

(71) Anmelder: Holzapfel Metallveredelung GmbH, 35764 Sinn (DE)
(72) Erfinder: Immel, Michael, 35685 Dillenburg (DE); Jammer, Gerhard, 60314 Frankfurt (DE)
(74) Vertreter: Knefel, Cordula

(57) **Zusammenfassung**

Die Erfindung betrifft eine Kathode für die Erzeugung von Wasserstoff mittels Wasserelektrolyse in alkalischen Elektrolyten, welche wenigstens ein Substrat aus korrosionsbeständigem Material oder wenigstens ein Substrat aus einem nicht korrosionsbeständigen Material mit einer zusätzlich galvanisch abgeschiedenen gas- und flüssigkeitsdichten Barriere-Schicht aufweist, bei der auf dem Substrat eine Funktionsschicht angeordnet ist, wobei die auf dem Substrat als Nickellegierung galvanisch abgeschiedene Funktionsschicht durch selektives Herauslösen wenigstens eines Legierungspartners ausgebildet ist, bei der die Funktionsschicht durch das selektive Herauslösen des wenigstens einen Legierungspartners gebildete Risse und/oder Hohlräume und/oder Kanäle aufweist. Die Erfindung betrifft darüber hinaus ein Verfahren zur Herstellung der Elektrode.

## Beschreibung

Die Erfindung betrifft eine Kathode für die Erzeugung von Wasserstoff mittels Wasserelektrolyse in alkalischen Elektrolyten sowie ein Verfahren zu deren Herstellung

Die alkalische Wasserelektrolyse ist ein aus der Praxis bekanntes Verfahren zur Herstellung von Wasserstoff und rückt aufgrund der Energiewende, des Klimawandels und des Atomausstiegs in Deutschland zunehmend in den Fokus des industriellen Interesses. Im Gegensatz zu anderen Verfahren zur Wasserstoffherstellung ermöglicht die Wasserelektrolyse die direkte Anbindung an regenerative Energiequellen und somit eine direkte Umwandlung von Strom in Wasserstoff als Energieträger, sogenannt Power-2-Gas.

Im Bereich der Wasserelektrolyse sind aus der Praxis verschiedene Technologien bekannt, wie die alkalische Wasserelektrolyse, die saure Wasserelektrolyse (PEM-Elektrolyse) und die Hochtemperatur-Wasserdampfelektrolyse. Allerdings hat sich gezeigt, dass derzeit nur die alkalische Wasserelektrolyse für die industrielle Nutzung geeignet ist. Dies liegt daran, dass sie seit vielen Jahrzehnten industriell genutzt und getestet wird und sich durch eine problemlose Skalierbarkeit im Bereich der großtechnischen Anwendung auszeichnet.

Die aus der Praxis bekannte PEM-Elektrolyse (PEM Proton Exchange Membrane) ist kompakter und effizienter als die alkalische Elektrolyse und eignet sich daher besser für dezentrale Anwendungen und erneuerbare Energiequellen. Sie hat jedoch höhere Betriebskosten und ist empfindlicher gegenüber Verunreinigungen. Darüber hinaus stellt die Verwendung von Edelmetallkatalysatoren und deren endliche Verfügbarkeit langfristig ein Hindernis für eine flächendeckende Verbreitung dar.

Eine weitere aus der Praxis bekannte neue Technologie ist die Hochtemperatur-Elektrolyse. Die Fortschritte in dieser Technologie sind jedoch noch begrenzt und erfordern weitere Untersuchungen. Insbesondere ist die Beanspruchung des Materials durch die hohen Betriebstemperaturen eine Herausforderung. Derzeit beträgt die durchschnittliche Lebensdauer eines Stacks höchstens 20.000 Stunden.

Daher besteht ein großes industrielles Interesse daran, die bewährte alkalische Wasserelektrolyse weiter zu verbessern.

Aus der Praxis ist bekannt, Kathoden für die alkalische Wasserelektrolyse herzustellen. Die aus der Praxis bekannten Kathoden weisen den Nachteil auf, dass eine sogenannte Wasserstoffüberspannung auftritt.

Wasserstoffüberspannung (auch als "Überspannung" oder "Überspannungspotential" bezeichnet) ist ein Phänomen, das in der Elektrolyse bei der Wasserstoffproduktion auftritt. Es beschreibt den zusätzlichen Energieaufwand, der erforderlich ist, um Wasserstoff an der Kathode zu erzeugen, im Vergleich zur theoretischen Spannung, die benötigt wird, um den Prozess zu starten.

Die Wasserstoffüberspannung entsteht durch verschiedene Effekte an der Kathode, wie zum Beispiel Adsorption von Wasserstoffionen, die eine Verzögerung bei der Übertragung von Elektronen auf die Ionen bewirken können. Dies führt dazu, dass mehr Energie benötigt wird, um den Elektrolyseprozess in Gang zu setzen und Wasserstoff an der Kathode zu erzeugen, als dies theoretisch notwendig wäre. Die Wasserstoffüberspannung kann sich nachteilig auf den Energiebedarf und die Effizienz der Elektrolyse auswirken.

Die Wasserstoffüberspannung ist ein wichtiger Faktor, der bei der Entwicklung und Optimierung von Elektrolyseverfahren berücksichtigt werden muss, um die Effizienz und Wirtschaftlichkeit der Wasserstoffproduktion zu verbessern. Eine mögliche Strategie, um die Überspannung zu reduzieren, ist die Verwendung von Katalysatoren, die die Geschwindigkeit der Elektrodenreaktionen erhöhen. Katalysatoren können die Elektronenübertragung erleichtern oder die Adsorption und Desorption von Molekülen an der Elektrodenoberfläche verbessern. Ein weiterer Ansatz ist die Verwendung von Elektroden mit größerer Oberfläche, um die Diffusion von Reaktanden und Produkten zu erhöhen und die Reaktionsgeschwindigkeit zu verbessern.

Die Kontrolle der Überspannung ist ein wichtiger Faktor bei der Entwicklung von effizienten Elektrolyseverfahren, die eine nachhaltige und umweltfreundliche Produktion von chemischen Produkten ermöglichen. Es ist bekannt, dass die Überpotenzialspannung von der Art des Elektrodenmaterials abhängt.

Aus diesem Grund ist es üblich, Materialien zu verwenden, die nur eine geringe Überpotenzialspannung benötigen. Es handelt sich meist um Elemente der Platingruppemetalle kurz PGM (Ru - Ruthenium, Rh - Rhodium, Pd - Palladium, Ir - Iridium, Os - Osmium, Pt - Platin). Oft werden Platin oder Palladium-Elektroden verwendet, weil Wasserstoff bei diesen Materialien nur eine geringe Überpotenzialspannung zeigt (Pt -0,07 V, Pd -0,07 V).

Jedoch sind diese Materialien wegen ihrer Seltenheit und den damit verbundenen Kosten nicht für den großtechnischen Einsatz in der Industrie geeignet. Außerdem sind diese Materialien häufig nicht beständig gegenüber den Elektrolyten, die normalerweise verwendet werden. Es ist daher ratsam, Elektroden aus weniger seltenen, aber dafür beständigeren Materialien wie Eisen, Nickel oder Graphit zu verwenden.

Ein Nachteil bei diesen Materialien ist jedoch, dass die gemessenen Überpotenzialanteile von Wasserstoff an diesen Materialien um mindestens eine Größenordnung schlechter sind als bei den teureren Materialien (Fe - Eisen -0,15 V, Ni - Nickel -0,28 V, C - Kohlenstoff -0,62 V). Der Energieverbrauch von Elektrolysezellen mit Elektroden aus diesen Materialien ist daher vergleichsweise hoch. Daher besteht ein großes industrielles Interesse daran, die Leistungsfähigkeit von alkalischen Wasserelektrolyseuren zu verbessern.

Eine Möglichkeit zur Verbesserung der Leistungsfähigkeit der Kathoden, ohne den Einsatz von Werkstoffen der PGM-Gruppe ist die Verwendung von Raney-Nickel ähnlichen Werkstoffen. Üblicherweise werden diese Kathoden durch Aufbringen einer Legierung bestehend aus mindestes Aluminium, Molybdän und Nickel auf einem mit Nickel beschichteten Substrat mittels Atmosphärisches Plasmaspritzen (APS) oder Vakuum-Plasmaspritzen (VPS) hergestellt. In einem weiteren Verfahrensschritt wird durch Auslaugen der Aluminium Fraktion eine poröse Schicht erzeugt.

Um eine sichere Haftung zwischen der Nickelbeschichtung auf dem Substrat und der funktionalen Beschichtung sicherzustellen, ist eine mechanische Vorbehandlung zur Haftvermittlung notwendig. Üblicherweise geschieht dies durch mechanisches Strahlen mit abrasivem Strahlgut.

Sowohl das mechanische Strahlen, als auch die beim Plasmaspritzen auftretenden Temperaturen führen zu einem Verformen der Bauteile. Bei scheibenförmigen Anoden, welche mittels Plasmaspritzten mit einer Funktionsschicht mit einer Schichtdicke von 80 - 120 µm beschichtet wurden, konnten in der Serienfertigung regelmäßig Veränderungen in der Ebenheit von bis zu 2 mm beobachtet werden, in einigen Fällen sogar bis zu 6 mm. Verformungen der Bauteile in dieser Magnitude führen bei dem Verbau des Elektroden-Stack zu erheblichen Problemen. Darüber hinaus ist eine Ausführung des Elektroden-Stack im Null-Abstand-Design mit Verformungen dieser Größenordnung nicht möglich.

Im Null-Abstand-Design, oder auch "Zero Gap Design" genannt, werden die Elektroden sehr nahe beieinander platziert, so dass der Abstand zwischen den Elektroden minimal ist. Dadurch wird die Effizienz der Elektrolyse erhöht, da die Ionen weniger Zeit benötigen, um durch die alkalische Lösung zu wandern und an der jeweiligen Elektrode anzukommen. Das führt zu einer höheren Stromdichte und einer höheren Ausbeute an Wasserstoff- und Sauerstoffgas.

Eine mangelnde Konditionierung der Nickel Beschichtung vor der Plasmabeschichtung führt oft zu Haftungsverlusten der aufgebrachten Beschichtung, häufig werden diese erst beim Betrieb des Elektrolyseurs beobachtet. Eine bessere Haftung und Reduzierung der mechanischen Belastung bei der Vorbehandlung stehen im Widerspruch zueinander. Die verminderte Haftung kann im Rahmen einer Güteprüfung nicht zerstörungsfrei erkannt werden.

Zum Stand der Technik (EP 3 159 433 B1) gehört eine Elektrode für die alkalische Wasserelektrolyse. Diese Elektrode besteht aus wenigstens einem Träger, einer auf dem Träger abgeschiedenen gas- und flüssigkeitsdichten Korrosionsschutzschicht aus Nickel und einer auf der Korrosionsschutzschicht abgeschiedenen porösen Nickelschicht, wobei die Poren der porösen Nickelschicht mit zunehmendem Abstand zur Korrosionsschutzschicht eine graduell zunehmende Porengröße aufweisen, und bei der die poröse Nickelschicht eine Dendrit-Struktur aufweist.

Diese zum Stand der Technik gehörende Elektrode weist den Nachteil auf, dass das Herstellungsverfahren relativ aufwendig ist, da die graduell zunehmende Porengröße hergestellt werden muss. Hierzu müssen verschiedene Nickellegierungen mit Legierungspartnern in verschiedenen Schichten aufgebracht werden, so dass nach dem Herauslösen der Legierungspartner die zunehmende Porengröße entsteht. Diese zum Stand der Technik gehörende Elektrode kann weiter verbessert werden.

Das der Erfindung zugrunde liegende technische Problem besteht darin, eine Kathode anzugeben, mit der die alkalische Wasserelektrolyse verbessert werden kann, insbesondere durch Reduzierung der Überspannung von Gasen an den Elektroden, welche zu einem erhöhten Energieverbrauch und zur Bildung unerwünschter Nebenprodukte führen kann, und bei der die Elektrode aus einem in großem Maßstab verfügbaren Material für den Einsatz in der alkalischen Wasserelektrolyse bereitgestellt werden kann. Darüber hinaus soll ein Verfahren zur Herstellung einer derartigen Kathode angegeben werden, welches eine Kathode bereitstellt, mit der die alkalische Wasserelektrolyse verbessert werden kann und bei dem mechanische Deformationen der Kathode vermieden oder zumindest verringert werden.

Dieses technische Problem wird durch eine Kathode mit den Merkmalen gemäß Anspruch 1 und durch ein Verfahren mit den Merkmalen gemäß Anspruch 8 gelöst.

Die erfindungsgemäße Kathode für die Erzeugung von Wasserstoff mittels Wasserelektrolyse in alkalischen Elektrolyten, welche
- wenigstens ein Substrat aus korrosionsbeständigem Material oder
- wenigstens ein Substrat aus einem nicht korrosionsbeständigen Material mit einer zusätzlich galvanisch abgeschiedenen gas- und flüssigkeitsdichten Barriere-Schicht aufweist,
bei der auf dem Substrat eine Funktionsschicht angeordnet ist, wobei die auf dem Substrat als Nickellegierung galvanisch abgeschiedene Funktionsschicht durch selektives Herauslösen wenigstens eines Legierungspartners ausgebildet ist, zeichnet sich dadurch aus, dass die Funktionsschicht durch das selektive Herauslösen des wenigstens einen Legierungspartners gebildete Risse und/oder Hohlräume und/oder Kanäle aufweist.

Die erfindungsgemäße Elektrode zeichnet sich dadurch aus, dass Überspannungen von Wasserstoff an der Elektrode um bis zu 0,3 - 0,5 V gesenkt werden können. Dies wird durch die Topographie der Funktionsschicht erreicht, die Risse und/oder Hohlräume und/oder Kanäle aufweist, welche die Durchlässigkeit für Flüssigkeiten und Gase erhöht. Darüber hinaus zeichnet sich die erfindungsgemäße Elektrode durch eine exzellente Korrosionsbeständigkeit gegenüber den in der alkalischen Wasserelektrolyse eingesetzten Elektrolyten aus.

Die erfindungsgemäßen Kathoden werden vorteilhaft in einer hochkonzentrierten wässrigen Alkali-Lösung eingetaucht, um auf der negativ gepolten Elektrode in der Elektrolysezelle Wasserstoff durch Reduktion von H-Ionen zu erzeugen.

Die Funktionsschicht weist eine unregelmäßige Struktur auf. Die Oberfläche ist durchzogen von Rissen und/oder Hohlräumen und/oder Kanälen.

Nach dem selektiven Herauslösen der Legierungspartner wird die spezifische Oberfläche der Funktionsschicht erhöht, was im Betrieb zu einer lokal verminderten Stromdichte führt. Insgesamt führen diese Verbesserungen zu einem erhöhten Wirkungsgrad der Elektrolysezelle und somit zu einer effizienteren Produktion von Wasserstoff.

Die poröse Funktionsschicht kann vorteilhaft aus verschiedenen Metallen gebildet werden, die in industriellem Maßstab verfügbar sind und galvanisch abgeschieden werden können. Beispiele hierfür sind Eisen, Nickel und Chrom. Durch die Wahl des Materials kann die Korrosionsbeständigkeit der Elektrode weiter verbessert werden.

Die spezifische Oberfläche bezieht sich auf die Menge an Oberfläche pro Einheit der Masse oder des Volumens eines Materials. Sie gibt an, wie viel Oberfläche das Material pro Einheit seiner Masse oder seines Volumens besitzt. Je höher die spezifische Oberfläche, desto mehr Stellen gibt es auf der Oberfläche, an denen das Material mit seiner Umgebung interagieren kann. Eine rissige Oberfläche erhöht die spezifische Oberfläche eines Materials, da die Risse oder Hohlräume oder Kanäle die effektive Oberfläche des Materials vergrößern.

Abhängig von der Ausgangslegierung stellt sich nach dem selektiven Herauslösen des wenigstens einen Legierungspartners eine unterschiedlich stark vergrößerte spezifische Oberfläche ein. Die Ausprägung der Oberflächenvergrößerung ist im Wesentlichen abhängig von der Masse des herausgelösten Metalls.

| Beispiel | Vor dem Herauslösen | Nach dem Herauslösen |
|---|---|---|
| 1 | Ni 30 %, Zn 70 % | Ni 65 %, Zn 35 % |
| 2 | Ni 70 %, Zn 30 % | Ni 82 %, Zn 18 % |
| 3 | Ni 54 %, Zn 46 % | Ni 83 %, Zn 17 % |
| 4 | Ni 46 %, Zn 54 % | Ni 81 %, Zn 19 % |

Abhängig von der Ausgangslegierung wird dabei eine Vergrößerung der spezifischen Oberfläche gegenüber der Oberfläche der Legierung vor dem selektiven Herauslösen des wenigstens einen Legierungspartners von mindestens Faktor 10-fach bis 1.000-fach erreicht.

Gemäß einer vorteilhaften Ausführungsform der Erfindung ist vorgesehen, dass die Größe der Risse und/oder der Hohlräume und/oder der Kanäle in der Funktionsschicht mit zunehmendem Abstand zu dem Substrat im Mittel gleichbleibend ausgebildet ist.

Diese Ausführungsform weist gegenüber der aus dem Stand der Technik bekannten Dendrit-Struktur, die mit zunehmenden Abstand vom Substrat eine größere Porengröße aufweist, den Vorteil auf, dass deutlich mehr Risse und/oder Hohlräume und/oder Kanäle in der Funktionsschicht angeordnet werden können. Nimmt die Porengröße zu, können anteilmäßig in der Oberfläche weniger Risse und/oder Hohlräume und/oder Kanäle geschaffen werden. Darüber hinaus weist die erfindungsgemäße Kathode den Vorteil auf, dass sie nach dem Herauslösen des wenigstens einen Legierungspartners eine größere mechanische Stabilität aufweist. Nimmt die Porengröße wie beim Stand der Technik mit zunehmenden Abstand vom Substrat zu, verringert sich die mechanische Stabilität erheblich.

Gemäß einer weiteren vorteilhaften Ausführungsform der Erfindung ist vorgesehen, dass die Funktionsschicht aus wenigstens einer Sektion gebildet ist.

Vorteilhaft sind mehrere Sektionen vorgesehen in der Funktionsschicht, damit über die gesamte Schichtdicke verschiedene Risse und/oder Hohlräume und/oder Kanäle ausgebildet werden, die gegebenenfalls in Verbindung stehen, um die selektive Oberfläche der Funktionsschicht der erfindungsgemäßen Kathode zu vergrößern.

Eine Sektion ist eine Schicht mit einer von einer anderen Sektion abweichenden Legierungsabscheidung.

Gemäß einer weiteren vorteilhaften Ausführungsform der Erfindung ist vorgesehen, dass die Funktionsschicht aus wenigstens 2 bis n Sektionen ausgebildet ist.

Diese Ausführungsform weist den Vorteil auf, dass in der Funktionsschicht nach dem selektiven Herauslösen des wenigstens einen Legierungspartners die Risse und/oder Hohlräume und/oder Kanäle gegebenenfalls in Verbindung stehen und somit die selektive Oberfläche zusätzlich vergrö-ßern.

Gemäß einer weiteren vorteilhaften Ausführungsform der Erfindung ist vorgesehen, dass die 2 bis n Sektionen der Funktionsschicht vor dem selektiven Herauslösen wenigstens eines Legierungspartners jeweils aus unterschiedlichen Legierungszusammensetzungen ausgebildet sind.

Hierdurch ist es möglich, die Sektionen der Funktionsschicht nach Bedarf zu gestalten. Das bedeutet, dass unterschiedliche Risse und/oder Hohlräume und/oder Kanäle in den verschiedenen Sektionen ausgebildet werden.

Grundsätzlich soll jedoch die Größe der Risse und/oder der Hohlräume und/oder der Kanäle in der Funktionsschicht mit zunehmendem Abstand zu dem Substrat im Mittel gleichbleibend ausgebildet sein.

Unter Größe ist der Durchmesser der Risse und/oder Hohlräume und/oder Kanäle zu verstehen.

Unter Größe kann auch die Länge der Risse und/oder Hohlräume und/oder Kanäle zu verstehen sein. Die Länge bezieht sich auf die vertikale Ausrichtung. Die vertikale Ausrichtung ist die Richtung in der die Funktionsschicht auf dem Substrat angeordnet wird.

Die vertikale Ausrichtung ist in der Regel orthogonal zu der Oberfläche des Substrats.

Eine weitere vorteilhafte Ausführungsform der Erfindung sieht vor, dass wenigstens zwei Sektionen aus der gleichen Legierungszusammensetzung ausgebildet sind.

Diese Ausführungsform weist den Vorteil auf, dass eine größere Schichtdicke der Funktionsschicht aus derselben Legierungszusammensetzung herstellbar ist.

Gemäß einer weiteren vorteilhaften Ausführungsform der Erfindung ist vorgesehen, dass zwischen zwei Sektionen aus der gleichen Legierungszusammensetzung wenigstens eine Sektion aus einer abweichenden Legierungszusammensetzung angeordnet ist.

Diese Ausführungsform dient dazu, die Funktionsschicht vielfältig und variabel zu gestalten, je nach den Anforderungen des Kunden.

Insgesamt bietet die erfindungsgemäße Kathode eine verbesserte Leistungsfähigkeit und Langlebigkeit im Vergleich der Praxis bekannten Elektrodenmaterialien. Durch den Einsatz der erfindungsgemäßen Kathode kann die Effizienz von alkalischen Wasserelektrolysezellen gesteigert und somit die Produktion von Wasserstoff als Energiespeicherungsmittel wirtschaftlicher und nachhaltiger gestaltet werden.

Die erfindungsgemäße Kathode weist vorteilhaft eine Metallschicht mit großer spezifischer Oberfläche aus einer Nickellegierung auf, die aufgrund der Zusammensetzung besonders gut geeignet ist, um durch selektives Herauslösen eine Kathoden-Beschichtung mit großer spezifischer Oberfläche zu bilden.

Diese Metallschicht zur Ausbildung einer Funktionsschicht mit großer spezifischer Oberfläche wird zur Herstellung der Kathode auf ein Substrat aufgebracht. Das Substrat dient als Unterlage für die Metallschicht. Das Substrat ermöglicht die elektrische Kontaktierung der Funktionsschicht mit der Stromquelle des Elektrolyseurs.

Das Substrat dient vorteilhaft als Befestigung für weitere Komponenten im Elektroden-Stack.

Mögliche Ausführungen für das Substrat können zum Beispiel Stanzbiege-Bauteile, Lochbleche, Streckmetalle, Gestricke oder Gewirke sein.

Das erfindungsgemäße Verfahren zur Herstellung einer Kathode gemäß Anspruch 1 für die Erzeugung von Wasserstoff mittels Wasserelektrolyse in alkalischen Elektrolyten, wobei auf einem Substrat aus einem korrosionsbeständigem Material oder auf einem Substrat aus einem nicht korrosionsbeständigen Material mit einer zusätzlich abgeschiedenen gas- und flüssigkeitsdichten Barriere-Schicht eine Funktionsschicht abgeschieden wird, zeichnet sich dadurch aus, dass die Funktionsschicht wenigstens aus Nickel und mindestens einem Legierungspartner galvanisch abgeschieden wird, dass Abscheidungsparamater während der Abscheidung der Funktionsschicht derart gesteuert werden, dass aus einem Elektrolyten heraus verschiedene Legierungszusammensetzungen erzeugt werden, derart, dass der Anteil der Nickel-Komponente in der Funktionsschicht verändert wird und der Anteil des wenigstens einen Legierungspartners in der Funktionsschicht sich gegenläufig abscheidet, und dass in einem nachfolgenden Verfahrensschritt der wenigstens eine Legierungspartner aus der Nickel-Legierungsschicht herausgelöst wird, wodurch eine Oberfläche unregelmäßiger Struktur durchzogen von Rissen und/oder Hohlräumen und/oder Kanälen gebildet wird.

Das erfindungsgemäße Herstellungsverfahren weist den Vorteil auf, dass Deformationen und Verformungen durch mechanische Fertigungsschritte ausgeschlossen werden. Gleichzeitig wird eine Oberfläche ausgebildet, die deutlich größer ist als eine plan ausgebildete Oberfläche. Hierdurch wird eine Kathode mit einer erheblich größeren Leistungsfähigkeit hergestellt.

Wird eine galvanische Abscheidung der Barriere-Schicht und der Funktionsschicht aus einem Elektrolyten durchgeführt, ist eine sichere Haftung der Schichten aufeinander gegeben.

Zur Herstellung der Kathoden für die alkalische Wasserelektrolyse wird vorteilhaft eine Barriere-Schicht aufgebracht, welche den Werkstoff des Substrats von der korrosiven Umgebung des Elektrolyseurs isoliert. Die Barriere-Schicht wird aufgebracht, wenn dies aufgrund der Auswahl des Werkstoffes des Substrats notwendig ist. Ist dies auf Grund des verwendeten Werkstoffs des Substrats nicht notwendig, kann auf die Barriere-Schicht verzichtet werden.

Auf die Barriere-Schicht oder auf dem Substrat wird vorteilhaft eine Funktionsschicht bestehend aus einer Legierungsschicht aus Nickel und einer oder mehreren weiteren Komponenten (Legierungspartner) galvanisch abgeschieden.

Gemäß einer vorteilhaften Ausführungsform des erfindungsgemäßen Herstellungsverfahrens wird die Funktionsschicht aus wenigstens zwei Sektionen gebildet und die wenigstens zwei Sektionen werden vertikal übereinander angeordnet.

Dieses Verfahren weist den Vorteil auf, dass die Funktionsschicht in unterschiedlichen Schichten aufgebaut werden kann. In jeder Sektion kann eine andere Nickellegierungszusammensetzung gewählt werden, um die Funktionsschicht in ihrem Gesamtaufbau den gewünschten Anforderungen anzupassen

Die Funktionsschicht besteht vorteilhaft aus wenigstens zwei Sektionen. Diese werden ausgehend von dem Substrat vertikal übereinander angeordnet

Gemäß einer weiteren vorteilhaften Ausführungsform der Erfindung ist vorgesehen, dass die Funktionsschicht aus wenigstens zwei Sektionen gebildet wird, und dass wenigstens zwei Sektionen mit unterschiedlicher Legierungszusammensetzung vertikal übereinander angeordnet werden.

Sind wenigstens zwei Sektionen vorgesehen, ist es vorteilhaft, dass die Sektionen eine unterschiedliche Legierungszusammensetzung aufweisen. Hierdurch kann die Struktur in den einzelnen Sektionen unterschiedlich ausgestaltet werden. Beispielsweise kann eine Sektion mehr Hohlräume oder Risse aufweisen, während eine andere Sektion mehr Kanäle aufweist.

Gemäß einer weiteren vorteilhaften Ausführungsform der Erfindung werden die Abscheidungsparameter Stromdichte, Temperatur, ph-Wert, Pulse-Plating Sequenz, Metallkonzentration und/oder Elektrolytaustausch an der Bauteiloberfläche verändert.

Pulse-Plating ist ein Verfahren, um beim Galvanisieren Metallschichten mit speziellen Eigenschaften zu erzeugen. Dabei wird die am Elektrolyten angelegte Spannung periodisch abgeschaltet oder umgepolt. Durch die beim Einschalten kurzzeitig erhaltenen Stromstöße werden vermehrt Keime für die Metallabscheidung gebildet und somit eine wichtige Voraussetzung für die feinkörnigeren Niederschläge geschaffen.

Durch Veränderung der Abscheidungsbedingungen, ist es möglich, sowohl die Barriere-Schicht als auch die Funktionsschicht als Legierungen verschiedener Zusammensetzungen aus einem Elektrolyten abzuscheiden. Dabei werden vorteilhaft Sektionen unterschiedlicher Legierungszusammensetzung vertikal übereinander abgeschieden. Es ist durch Veränderung der Abscheidungsparameter vorteilhaft möglich, beliebig viele Sektionen übereinander abzuscheiden. Es ist weiterhin vorteilhaft möglich, mit einem gradualen Legierungsverlauf durch die abgeschiedene Gesamtschichtdicke abzuscheiden.

In einem zweiten Verfahrensschritt werden vorteilhaft selektiv Legierungspartner aus der Funktionsschicht herausgelöst. Dies führt zu einer Vergrößerung der spezifischen Oberfläche durch die Bildung von Rissen und/oder Hohlräumen und/oder Kanälen innerhalb der Funktionsschicht.

Die weiteren Legierungspartner sollen sich vorteilhaft in starken Basen leicht lösen lassen, um eine möglichst vollständige Herauslösung zu gewährleisten. Die starken Basen weisen vorteilhaft einen pH-Wert von größer 12 auf. Als starke Basen werden vorteilhaft Kaliumhydroxid, Natriumhydroxid oder Lithiumhydroxid verwendet mit einer Konzentration von größer 1 mol pro Liter.

Aluminium und Zink haben sich als geeignete Materialien erwiesen, da sie in starken Basen leicht löslich sind. Insbesondere hat sich gezeigt, dass bei Verwendung von Zink als zweite Komponente in Verbindung mit Nickel als erste Komponente sich nach dem Herauslösen eine Legierung einstellt, welche auf Grund ihrer Zusammensetzung bereits zu einem wesentlichen Teil zur Reduzierung der Wasserstoffüberspannung beiträgt. Durch Hinzufügen weiterer Legierungsbestandteile zum Beispiel Molybdän, kann die Wasserstoffüberspannung der Funktionsschicht noch weiter reduziert werden.

Das Verfahren ermöglicht die Herstellung einer korrosionsbeständigen Kathode für die alkalische Wasserelektrolyse mit einer signifikant vergrößerten spezifischen Oberfläche gegenüber dem Stand der Technik. Darüber hinaus weist die hergestellte Kathode eine gegenüber dem Stand der Technik höhere mechanische Stabilität auf.

Gegenüber dem zum Stand der Technik gehörenden Verfahren (EP 3 159 433 B1) weist das erfindungsgemäße Verfahren den Vorteil auf, dass es lediglich einstufig mit einem Elektrolyten durchgeführt wird.

Das erfindungsgemäße Verfahren bietet somit eine kosteneffektive Möglichkeit zur Herstellung von Kathoden für die alkalische Wasserelektrolyse mit verbesserten Eigenschaften gegenüber zum Stand der Technik gehörenden Kathoden, sowohl mechanisch als auch funktionell.

Die unregelmäßige Struktur der Oberfläche durchzogen von Rissen und/oder Hohlräumen und/oder Kanälen mit ihrer vergleichsweise stark vergrößerten spezifischen Oberfläche ermöglicht eine höhere Aktivität der Elektroden und somit eine effizientere Wasserstoffproduktion.

Das Verfahren kann mittels eines automatisierten Prozesses gesteuert werden, was eine effiziente Herstellung mit reproduzierbaren Ergebnissen ermöglicht.

Bei diesem Verfahren werden sowohl die Barriere-Schicht als auch die Funktionsschicht aus einem Elektrolyten durch Variation der Abscheideparameter abgeschieden. Dadurch kann das Herstellungsverfahren in üblichen Beschichtungsanlagen betrieben werden, ohne Änderungen am Elektrolyten vornehmen zu müssen. Dies ist besonders für die industrielle Herstellung von Kathoden in einer Großserien Produktion geeignet.

Gemäß einer bevorzugten Ausführungsform der Erfindung ist vorgesehen, dass der Verfahrensschritt des selektiven Herauslösens der Legierungspartner in situ im montierten Elektroden-Stack oder innerhalb der galvanischen Beschichtungsanlage durchgeführt wird.

Durch das selektive Herauslösen der Legierungspartner in-situ, das heißt das Herauslösen wird im montieren Elektroden-Stack durchgeführt, werden Beschädigungen und Kontaminationen der Funktionsschicht während Fertigung und Montage zu Elektroden-Packages und finalen Elektroden-Stacks verhindert, da die Funktionsschicht erst nach Abschluss aller Fertigungs- und Montagearbeiten erzeugt wird.

Gemäß einer weiteren vorteilhaften Ausführungsform der Erfindung ist vorgesehen, dass durch das selektive Herauslösen eines oder mehrerer Legierungspartner eine Metallschicht aus Nickel oder Nickel-Legierung gebildet wird, welche zumindest zwei Legierungselemente enthält.

Durch die Verwendung von wenigstens zwei Legierungspartnern kann die Struktur der Funktionsschicht weiter optimiert werden.

Die nach dem erfindungsgemäßen Verfahren hergestellten Kathoden zeichnen sich im Vergleich zu Kathoden aus anderen Werkstoffen, zum Beispiel Nickel oder Edelstahl dadurch aus, dass die Zellenspannung bei der Elektrolyse deutlich verringert sind. Die dabei beobachteten Reduzierungen der Zellenspannung im Vergleich zu Kathoden aus Stahl, Edelstahl oder Nickel und Nickel-Anoden beträgt 0,1 V - 0,25 V (Volt). Dies ist im Wesentlichen auf die Senkung der Wasserstoffüberspannung durch die spezifische Oberflächenvergrößerung zurückzuführen. Weiterhin ist ebenfalls je nach verbleibender Legierungszusammensetzung eine deutliche Verminderung der Wasserstoffüberspannung im Vergleich zu anderen Werkstoffen vorhanden.

Gemäß einer weiteren vorteilhaften Ausführungsform des erfindungsgemäßen Verfahrens ist vorgesehen, dass Kathoden hergestellt werden, die frei von mechanischen Deformationen ausgebildet werden.

Dadurch, dass gemäß dem erfindungsgemäßen Verfahren keine Bestrahlung des Werkstoffes oder des Substrates erforderlich ist, werden mechanische Deformationen vermieden.

Die erfindungsgemäße Kathode wird besonders vorteilhaft für die Erzeugung von Wasserstoff mittels Wasserelektrolyse in alkalischen Elektrolyten eingesetzt. Durch die Vergrößerung der Oberfläche der Funktionsschicht der Kathode wird eine Wasserstoffüberspannung vermieden. Darüber hinaus wird die Leistung der Kathode gegenüber dem Stand der Technik stark erhöht.

Nachfolgend ist beispielhaft ein Herstellungsprozess zur Herstellung der erfindungsgemäßen Kathoden beschrieben.

Sollte auf Grund des Werkstoffs des Substrats ein zusätzlicher Korrosionsschutz notwendig sein, wird im ersten Schritt eine Barriere-Schicht aus einer Nickellegierung galvanisch abgeschieden. Im weiteren Verlauf der Beschichtung wird die Funktionsschicht unterbrechungsfrei in mehreren Sektionen galvanisch aufeinander abgeschieden, dies geschieht in einem Galvanischen Bad durch Steuerung der Abscheideparameter, um die gewünschten Legierungszusammensetzungen in der abgeschiedenen Schicht einzustellen.

Die Kathoden werden in einer galvanischen Anlage wie folgt beschichtet. Die Schritte werden einmal für korrosionsbeständiges Material und einmal für nicht korrosionsbeständiges Material beschrieben.

Korrosionsbeständiges Material:
1. Vorbehandlung
2. Nickel-Legierungsbeschichtung
3. Spülen und Trocknen

Nicht korrosionsbeständiges Material:
1. Vorbehandlung
2. Barriere-Schicht zum Beispiel Nickel/Nickel-Legierung
3. Nickel-Legierungsbeschichtung
4. Spülen und Trocknen

Das selektive Herauslösen der Legierungselemente erfolgt vorteilhaft in-situ, das heißt im montierten Elektrolyseur. Dieser Schritt kann auch optional nach dem Beschichten mit der Legierungsschicht zum Beispiel in der Beschichtungsanlage erfolgen.

Weitere Merkmale und Vorteile der Erfindung ergeben sich anhand der zugehörigen Zeichnungen, die eine erfindungsgemäße Kathode und einen Aufbau der Oberfläche einer erfindungsgemäßen Kathode lediglich beispielhaft zeigen, ohne die Erfindung auf diese Ausführungsbeispiele zu beschränken. In den Zeichnungen zeigen:
- Fig. 1: eine Kathode mit einseitiger Beschichtung im Querschnitt;
- Fig. 2: ein geändertes Ausführungsbeispiel einer Kathode mit beidseitiger Beschichtung im Querschnitt;
- Fig. 3: eine Darstellung einer Funktionsschicht im Querschnitt.

In Fig. 1 ist ein Ausschnitt einer erfindungsgemäßen Kathode 1 in einer Schnittdarstellung dargestellt. Die Kathode 1 weist ein Substrat 4 und eine Funktionsschicht 2 auf. Zwischen dem Substrat 4 und der Funktionsschicht 2 ist eine Barriere-Schicht 3 angeordnet.

Die Funktionsschicht 2 besteht aus einer Nickellegierung, da Nickel aufgrund seiner hohen chemischen Beständigkeit gegenüber stark alkalischen Elektrolyten in der alkalischen Wasserelektrolyse einen ausgezeichneten Korrosionsschutz für das Substrat bietet.

Die Funktionsschicht 2, welche vorzugsweise aus einer Nickellegierung gebildet wird, ist auf der Barriere-Schicht 3 angeordnet.

Die Barriere-Schicht 3 wird galvanisch auf dem Substrat 4 abgeschieden. Das Substrat 4 ist ein Werkstoff, auf dem eine Barriere-Schicht 3 aufgebracht werden muss, um das Substrat 4 gegenüber der korrosiven Umgebung des Elektrolyseurs zu isolieren.

Die Barriere-Schicht 3 kann ebenfalls galvanisch auf dem Substrat 4 abgeschieden werden. Hierdurch ist eine sehr gute Verbindung zwischen der Barriere-Schicht 3 und dem Substrat 4 vorhanden. Aus diesem Grunde ist ein Strahlen des Substrates 4 nicht erforderlich, so dass keine Deformationen bei der Herstellung der Kathode 1 auftreten.

Fig. 2 zeigt die Kathode 1, die beidseitig beschichtet ist. Auf dem Substrat 4 ist beidseitig eine Barriere-Schicht 3 angeordnet. Vorteilhaft ist die Barriere-Schicht 3 durch galvanische Abscheidung auf dem Substrat aufgebracht worden. Auf den Barriere-Schichten. 3 ist jeweils eine Funktionsschicht 2 angeordnet.

Fig. 3 zeigt die Funktionsschicht 2. Die Funktionsschicht 2 weist mehrere Sektionen auf, nämlich eine Sektion 5, eine Sektion 6, eine Sektion 7 und eine n-te Sektion n. Die Sektionen 5 bis n der Funktionsschicht 2 weisen unterschiedliche Legierungszusammensetzungen auf. Grundsätzlich besteht auch die Möglichkeit, dass beispielsweise die Sektion 5 und die Sektion 7 gleiche Legierungszusammensetzungen aufweisen. Vorteilhaft sind jedoch unterschiedliche Legierungszusammensetzungen in den verschiedenen Sektionen 5 bis n vorhanden. Das bedeutet, dass die Funktionsschicht 2 graduell aufgebaut wird. Dieser Aufbau der Funktionsschicht 2 wird dadurch erreicht, dass beim galvanischen Abscheiden die Stromdichte nicht kontinuierlich, sondern schrittweise über die Zeit verändert wird.

Die Zusammensetzung der Legierung kann durch verschiedene Faktoren bei der Abscheidung gesteuert werden.

Die Zusammensetzung des Elektrolyten, aus dem die Legierung abgeschieden wird, kann die Zusammensetzung der Legierung beeinflussen. Durch Änderungen der Konzentrationen von Nickel- und Zink-Ionen im Elektrolyten können verschiedene Verhältnisse der beiden Metalle in der Legierung erzielt werden.

Beispiel 1: Eine Verminderung der Nickelkonzentration im Elektrolyten um 5 g/l (Gramm pro Liter) führt bei Konstanthaltung der anderen Parameter zu einem um 15 % verringertem Nickelgehalt in der Legierung.

Die Stromdichte, die während der Galvanisierung auf die Legierung aufgebracht wird, kann die Zusammensetzung beeinflussen. Eine höhere Stromdichte kann beispielsweise zu einer höheren Zinkkonzentration in der Legierung führen.

Beispiel 2: Durch eine Erhöhung der kathodischen Stromdichte um ca. 20 % ist es möglich, bei Konstanthaltung der anderen Parameter einen um 10 % verringerten Nickelgehalt in der Legierung abzuscheiden.

Die Temperatur des Elektrolyten während der Herstellung kann ebenfalls die Zusammensetzung beeinflussen. Eine höhere Temperatur kann beispielsweise zu einer höheren Konzentration von Nickel in der Legierung führen.

Beispiel 3: Durch eine Erhöhung der Elektrolyttemperatur um 4 °C bei Konstanthaltung der anderen Parameter wird ein um 4 % höherer Nickelgehalt in der Legierung abgeschieden.

Die Verwendung von Pulse-Plating ermöglicht ebenfalls eine Veränderung der Legierungszusammensetzung. Im Gegensatz zum herkömmlichen elektrolytischen Beschichten mit konstantem Gleichstrom wird beim Pulse-Plating der Strom in Form von Stromstößen mit einer bestimmten Frequenz, Dauer und Intensität auf die Oberfläche aufgebracht.

Beispiel 4: Durch Verwendung von Pulse-Plating mit einer Kombination von stromfreier Zeit, einer 500- bis 1000-fachen DC-Phase mit nominaler Stromdichte, gefolgt von einem Puls in Länge der stromfreien Zeit mit 3 - 7-fachen des nominalen Stroms kann der Zinkgehalt der Legierungszusammensetzung der abgeschiedenen Schicht um ca. 5 -10 % erhöht werden.

Nach dem selektiven Herauslösen der Legierungspartner entsteht eine Oberfläche unregelmäßiger Struktur durchzogen von Rissen und/oder Hohlräumen und/oder Kanälen. Dies schafft eine spezifisch stark vergrößerte Oberfläche, welche die Effizienz der Elektrolyse von Wasserstoff verbessert, indem sie die Kontaktfläche zwischen dem Elektrodenmaterial und der Elektrolytlösung erhöht. Dadurch wird die Reaktionskinetik verbessert und die Überspannung reduziert, da die Ionen schneller und effizienter aufgenommen werden können.

### Bezugszahlen

- 1: Kathode
- 2: Funktionsschicht
- 3: Barriere-Schicht
- 4: Substrat
- 5: Sektion
- 6: Sektion
- 7: Sektion
- 8: Sektion
- n: n-te Sektion

## Patentansprüche

1. Kathode (1) für die Erzeugung von Wasserstoff mittels Wasserelektrolyse in alkalischen Elektrolyten, welche
- wenigstens ein Substrat (4) aus korrosionsbeständigem Material oder
- wenigstens ein Substrat (4) aus einem nicht korrosionsbeständigen Material mit einer zusätzlich galvanisch abgeschiedenen gas- und flüssigkeitsdichten Barriere-Schicht (3) aufweist,
bei der auf dem Substrat (4) eine Funktionsschicht (2) angeordnet ist, wobei die auf dem Substrat (4) als Nickellegierung galvanisch abgeschiedene Funktionsschicht (2) durch selektives Herauslösen wenigstens eines Legierungspartners ausgebildet ist,
**dadurch gekennzeichnet, dass** die Funktionsschicht (2) durch das selektive Herauslösen des wenigstens einen Legierungspartners gebildete Risse und/oder Hohlräume und/oder Kanäle aufweist.

2. Kathode nach Anspruch 1, **dadurch gekennzeichnet, dass** die Größe der Risse und/oder der Hohlräume und/oder der Kanäle in der Funktionsschicht (2) mit zunehmenden Abstand zu dem Substrat (4) im Mittel gleichbleibend ausgebildet ist.

3. Kathode nach Anspruch 1 oder 2, **dadurch gekennzeichnet, dass** die Funktionsschicht (2) aus wenigstens einer Sektion (5 bis n) gebildet ist.

4. Kathode nach Anspruch 3, **dadurch gekennzeichnet, dass** die Funktionsschicht (2) aus wenigstens zwei bis n Sektionen (5 bis n) ausgebildet ist.

5. Kathode nach Anspruch 4, **dadurch gekennzeichnet, dass** die 2 bis n Sektionen (5 bis n) der Funktionsschicht (2) vor dem selektiven Herauslösen wenigstens eines Legierungspartners jeweils aus unterschiedlichen Legierungszusammensetzungen gebildet ist.

6. Kathode nach Anspruch 4, **dadurch gekennzeichnet, dass** wenigstens zwei Sektionen (5 bis n) aus der gleichen Legierungszusammensetzung ausgebildet sind.

7. Kathode nach Anspruch 6, **dadurch gekennzeichnet, dass** zwischen zwei Sektionen (5 bis n) aus der gleichen Legierungszusammensetzung wenigstens eine Sektion (5 bis n) aus einer abweichenden Legierungszusammensetzung angeordnet ist.

8. Verfahren zur Herstellung einer Kathode (1) gemäß Anspruch 1 für die Erzeugung von Wasserstoff mittels Wasserelektrolyse in alkalischen Elektrolyten, wobei auf einem Substrat (4) aus einem korrosionsbeständigem Material oder auf einem Substrat (4) aus einem nicht korrosionsbeständigem Material mit einer zusätzlich abgeschiedenen gas- und flüssigkeitsdichten Barriere-Schicht (3) eine Funktionsschicht (2) abgeschieden wird,
**dadurch gekennzeichnet, dass** die Funktionsschicht (2) wenigstens aus Nickel und mindestens einem Legierungspartner galvanisch abgeschieden wird, dass Abscheidungsparamater während der Abscheidung der Funktionsschicht (2) derart gesteuert werden, dass aus einem Elektrolyten heraus verschiedene Legierungszusammensetzungen erzeugt werden, derart, dass der Anteil der Nickel-Komponente in der Funktionsschicht (2) verändert wird, und der Anteil des wenigstens einen Legierungspartners in der Funktionsschicht (2) sich gegenläufig abscheidet, und dass in einem nachfolgenden Verfahrensschritt der wenigstens eine Legierungspartner aus der Nickel-Legierungsschicht herausgelöst wird, wodurch eine Oberfläche unregelmäßiger Struktur durchzogen von Rissen und/oder Hohlräumen und/oder Kanälen gebildet wird.

9. Verfahren nach Anspruch 8, **dadurch gekennzeichnet, dass** die Funktionsschicht (2) aus wenigstens zwei Sektionen (5 bis n) gebildet wird und dass die wenigstens zwei Sektionen (5 bis n) vertikal übereinander angeordnet werden.

10. Verfahren nach Anspruch 8, **dadurch gekennzeichnet, dass** die Funktionsschicht (2) aus wenigstens zwei Sektionen (5 bis n) gebildet wird und dass wenigstens zwei Sektionen (5 bis n) mit unterschiedlicher Legierungszusammensetzung vertikal übereinander angeordnet werden.

11. Verfahren nach einem der Ansprüche 8 bis 10,
**dadurch gekennzeichnet, dass** die Abscheidungsparamater Stromdichte, Temperatur, ph-Wert, Pulse-Plating Sequenz, Metallkonzentration und/oder Elektrolytaustausch an der Bauteiloberfläche verändert werden.

12. Verfahren nach einem der Ansprüche 8 bis 11,
**dadurch gekennzeichnet, dass** der Verfahrensschritt des selektiven Herauslösens der Legierungspartner in-situ im montierten Elektroden-Stack oder innerhalb der galvanischen Beschichtungsanlage durchgeführt wird.

13. Verfahren nach einem der Ansprüche 8 bis 12,
**dadurch gekennzeichnet, dass** durch das selektive Herauslösen eines oder mehrerer Legierungspartner eine Metallschicht aus einer Nickel-Legierung gebildet wird, welche mindestes zwei Legierungselemente enthält.

14. Verfahren nach einem der Ansprüche 8 bis 13,
**dadurch gekennzeichnet, dass** Kathoden hergestellt werden, die frei von mechanischen Deformationen ausgebildet sind.

15. Verwendung einer Kathode nach Anspruch 1 als Elektrode für die Erzeugung von Wasserstoff mittels Wasserelektrolyse in alkalischen Elektrolyten.

## Geänderte Patentansprüche

### Geänderte Patentansprüche gemäss Regel 137(2) EPÜ.

1. Kathode (1) für die Erzeugung von Wasserstoff mittels Wasserelektrolyse in alkalischen Elektrolyten, welche
- wenigstens ein Substrat (4) aus korrosionsbeständigem Material oder
- wenigstens ein Substrat (4) aus einem nicht korrosionsbeständigen Material mit einer zusätzlich galvanisch abgeschiedenen gas- und flüssigkeitsdichten Barriere-Schicht (3) aufweist,
bei der auf dem Substrat (4) eine Funktionsschicht (2) angeordnet ist, wobei die auf dem Substrat (4) als Nickellegierung galvanisch abgeschiedene Funktionsschicht (2) durch selektives Herauslösen wenigstens eines Legierungspartners ausgebildet ist, wobei der Legierungspartner Aluminium oder Zink ist,
**dadurch gekennzeichnet, dass** die Funktionsschicht (2) durch das selektive Herauslösen des wenigstens einen Legierungspartners gebildete Risse und/oder Hohlräume und/oder Kanäle aufweist, und dass die Größe der Risse und/oder der Hohlräume und/oder der Kanäle in der Funktionsschicht (2) mit zunehmenden Abstand zu dem Substrat (4) im Mittel gleichbleibend ausgebildet ist.

2. Kathode nach Anspruch 1, **dadurch gekennzeichnet, dass** die Funktionsschicht (2) aus wenigstens einer Sektion (5 bis n) gebildet ist.

3. Kathode nach Anspruch 2, **dadurch gekennzeichnet, dass** die Funktionsschicht (2) aus wenigstens zwei bis n Sektionen (5 bis n) ausgebildet ist.

4. Kathode nach Anspruch 3, **dadurch gekennzeichnet, dass** die 2 bis n Sektionen (5 bis n) der Funktionsschicht (2) vor dem selektiven Herauslösen wenigstens eines Legierungspartners jeweils aus unterschiedlichen Legierungszusammensetzungen gebildet ist.

5. Kathode nach Anspruch 3, **dadurch gekennzeichnet, dass** wenigstens zwei Sektionen (5 bis n) aus der gleichen Legierungszusammensetzung ausgebildet sind.

6. Kathode nach Anspruch 5, **dadurch gekennzeichnet, dass** zwischen zwei Sektionen (5 bis n) aus der gleichen Legierungszusammensetzung wenigstens eine Sektion (5 bis n) aus einer abweichenden Legierungszusammensetzung angeordnet ist.

7. Verfahren zur Herstellung einer Kathode (1) gemäß Anspruch 1 für die Erzeugung von Wasserstoff mittels Wasserelektrolyse in alkalischen Elektrolyten, wobei auf einem Substrat (4) aus einem korrosionsbeständigem Material oder auf einem Substrat (4) aus einem nicht korrosionsbeständigem Material mit einer zusätzlich abgeschiedenen gas- und flüssigkeitsdichten Barriere-Schicht (3) eine Funktionsschicht (2) abgeschieden wird,
**dadurch gekennzeichnet, dass** die Funktionsschicht (2) wenigstens aus Nickel und mindestens einem Legierungspartner Zink oder Aluminium galvanisch abgeschieden wird, dass Abscheidungsparamater während der Abscheidung der Funktionsschicht (2) derart gesteuert werden, dass aus einem Elektrolyten heraus verschiedene Legierungszusammensetzungen erzeugt werden, derart, dass der Anteil der Nickel-Komponente in der Funktionsschicht (2) verändert wird, und der Anteil des wenigstens einen Legierungspartners in der Funktionsschicht (2) sich gegenläufig abscheidet, und dass in einem nachfolgenden Verfahrensschritt der wenigstens eine Legierungspartner aus der Nickel-Legierungsschicht herausgelöst wird, wodurch eine Oberfläche unregelmäßiger Struktur durchzogen von Rissen und/oder Hohlräumen und/oder Kanälen gebildet wird, und dass die Abscheidungsparameter Stromdichte, Temperatur, pH-Wert, Pulse-Plating Sequenz, Metallkonzentration und/oder Elektrolytaustausch an der Bauteiloberfläche verändert werden, und dass der Verfahrensschritt des selektiven Herauslösens der Legierungspartner in-situ im montierten Elektroden-Stack oder innerhalb der galvanischen Beschichtungsanlage durchgeführt wird.

8. Verfahren nach Anspruch 7, **dadurch gekennzeichnet, dass** die Funktionsschicht (2) aus wenigstens zwei Sektionen (5 bis n) gebildet wird und dass die wenigstens zwei Sektionen (5 bis n) vertikal übereinander angeordnet werden.

9. Verfahren nach Anspruch 7, **dadurch gekennzeichnet, dass** die Funktionsschicht (2) aus wenigstens zwei Sektionen (5 bis n) gebildet wird und dass wenigstens zwei Sektionen (5 bis n) mit unterschiedlicher Legierungszusammensetzung vertikal übereinander angeordnet werden.

10. Verfahren nach einem der Ansprüche 7 bis 9,
**dadurch gekennzeichnet, dass** durch das selektive Herauslösen eines oder mehrerer Legierungspartner eine Metallschicht aus einer Nickel-Legierung gebildet wird, welche mindestes zwei Legierungselemente enthält.

11. Verfahren nach einem der Ansprüche 7 bis 10,
**dadurch gekennzeichnet, dass** Kathoden hergestellt werden, die frei von mechanischen Deformationen ausgebildet sind.

12. Verwendung einer Kathode nach Anspruch 1 als Elektrode für die Erzeugung von Wasserstoff mittels Wasserelektrolyse in alkalischen Elektrolyten.
